# FASCICULE DE BREVET EUROPEEN

(11) **EP 0 104 099 B1**
(45) Date de publication et mention de la délivrance du brevet: **17.06.1992**
(21) Numéro de dépôt: 83401619.8
(22) Date de dépôt: 05.08.1983
(51) Int. Cl.: B03D 1/02

(54) **Procédé de flottation par moussage**
Verfahren für Schaumflotation
Method for froth flotation

(30) Priorité: 25.08.1982 US 411587
(43) Date de publication de la demande: 28.03.1984
(73) Titulaire: ENGELHARD CORPORATION, Iselin New Jersey 08830 (US)
(72) Inventeur: Bacon, Franklin Camp, Jr., Macon Georgia 31204 (US)
(74) Mandataire: Geering, Keith Edwin

(56) Documents cités:
- FR-A- 2 210 578
- FR-A- 2 438 115
- US-A- 2 778 499
- US-A- 3 450 257
- US-A- 4 287 054

## Description

La présente invention se rapporte au traitement des argiles telles que le kaolin, dans le but d'éclaircir l'argile pour lui donner plus de valeur et elle concerne plus particulièrement un procédé de flottation par moussage pour traiter des suspensions aqueuses afin d'en éliminer les impuretés minérales à base de titane.

La flottation par moussage est utilisée depuis des décades pour éliminer les impuretés des minerais et argiles. Une large diversité de machines de flottation utilisent une énergique agitation pour aspirer de l'air pris dans l'atmosphère et le répartir dans toute la masse de la pulpe. La cellule Denver Sub-A®, la machine de flottation Fagergren et la machine de flottation Agitair sont des exemples types de ce type d'équipement de flottation. Ces machines comprennent un rotor placé au bas, un tube qui part du rotor vers le haut jusqu'à l'atmosphère, au-dessus du niveau du liquide dans la cellule de telle manière que, lorsque le rotor tourne, il se crée une aspiration pour aspirer l'air de haut en bas à travers le tube jusqu'au rotor qui, ensuite, le distribue sous la forme de bulles dans toute la masse de la pulpe contenue dans la cellule. Une machine de ce type ne peut pas être utilisée dans un mode sensiblement calme mais elle exige, pour l'entraînement des bulles, une énergique action du rotor.

Des exemples illustratifs d'un appareil de flottation dans lequel de l'air est introduit dans le bas de la cellule sans utilisation d'une agitation énergique provoquée par un rotor sont données dans les brevets US-A- 3 525 437, 3 730 341 et 4 287 054. Toutefois, dans chacun de ces exemples, on utilise de l'eau de dilution contenant des bulles d'air entraînées pour introduire des bulles d'air dans la cellule. En outre, aucun de ces brevets ne décrit le recyclage d'une fraction non flottée ni l'utilisation d'une partie recyclée pour entraîner des bulles d'air dans la pulpe contenue dans la cellule.

Le brevet US-A- 3 701 421 utilise un rotor 20 pour agiter la pulpe dans une cellule de flottation et introduit de l'air dans la cellule au-dessous du rotor de manière que l'air soit distribué dans toute la masse de la pulpe par le rotor. On n'y trouve pas de description ni de suggestion d'un recyclage des fractions non flottées éliminées de la partie inférieure de la cellule ni d'entraînement des bulles d'air dans la partie recyclée.

La machine de flottation Steffensen est très largement utilisée et comprend une cellule en forme de cône inversé dans laquelle la pulpe est introduite et dans la partie étroite de laquelle de l'air est insufflé. Le brevet US-A- 1 646 019 fait passer la pulpe dans un caniveau dans le fond duquel de l'air est insufflé pour former une mousse sur la surface supérieure de la pulpe. La pulpe circule dans une direction à peu près horizontale tandis que l'air est soufflé à travers elle pour former un type d'écoulement à courants croisés plutôt qu'un écoulement à contre-courant. En outre, ni l'appareil de ce brevet ni l'appareil de flottation Steffensen ne recyclent la partie non flottée de la pulpe après introduction d'air dans cette partie par entraînement.

Le but de la présente invention est de réaliser un environnement de moussage qui convienne pour les mousses fragiles produites dans les systèmes de flottation chimique faible. Le dispositif de cette invention réalise un écoulement à contre-courant positif du courant d'aération et du courant de charge. Il y a également un minimum de frottement à la base de la couche de mousse par les courants turbulents comme on le constate normalement dans les cellules de flottation classiques.

On a découvert un procédé de flottation sans dilution qui permet d'extraire des particules solides sélectivement traitées, par exemple des décolorants à base de TiO₂ conditionnés de minéraux fins, par exemple de kaolin, dispersés dans l'eau à des concentrations supérieures aux concentrations habituelles.

Un grave inconvénient des processus de flottation antérieurs consiste dans la nécessité de diluer la masse liquide-solides à une consistance telle que les particules spécialement traitées (par exemple, les colorants à base de TiO₂ conditionnés) qui adhèrent aux bulles de gaz ne se détachent pas lorsque ces corps (la bulle et les solides fixés à cette bulle) s'élèvent ensemble à travers la masse liquide-solides.

Dans la flottation des minéraux hydrophiles tels que les argiles, la dilution par l'eau à des concentrations aussi basses que 5 % (en poids) n'est pas inhabituelle. La pulpe diluée résultante exige ensuite une forte déshydratation pour donner un produit possédant une concentration utilisable. Normalement, les cellules de flottation sont alimentées par le haut en minéraux broyés, dont un certain constituant tend à tomber au fond et dont les autres constituants adhèrent aux bulles d'air rendues disponibles par l'air entraîné dans un courant d'eau introduit dans le bas de la cellule.

La présente invention utilise une cellule dans laquelle une masse liquide-solides recyclée est entraînée avec des bulles d'air et renvoyée en circulation dans le bas de la cellule. Les bulles engendrées s'élèvent en débarrassant le flux de charge neuve circulant à contrecourant des particules sélectivement traitées pour adhèrer aux bulles (par exemple, les particules de décolorants TiO₂ conditionnés). La profusion et la finesse des dimensions des bulles produites dans la masse liquide-solides réduisent suffisamment la résistance visqueuse de la pulpe pour que les particules sélectivement traitées (conditionnées) restent attachées aux bulles lorsqu'elles s'élèvent jusqu'en haut de la cellule, où elles sont éliminées.

FR-A-2,210,578 décrit un procédé de clarification d'eaux usées, telles que les eaux d'égout et autres suspensions solide-liquide, par flottation des matières solides et dans lesquels la flottation est stimulée et entretenue par un agent gazeux; ce procédé de clarification d'une eau à traiter véhiculant des matières solides en suspension, est caractérisé en ce qu'il consiste à introduire l'eau à traiter dans une chambre verticale allongée de clarification en la dirigeant vers le haut à partir d'un premier niveau éloigné de l'extrémité inférieure de la chambre, à introduire dans la chambre des bulles de gaz melangées à un véhicule liquide, au voisinage immédiat du point de production des bulles et à un second niveau situé à une certaine distance au-dessous du niveau d'introduction de l'eau à traiter de sorte que les bulles de gaz introduites dans la chambre forment un nuage de bulles s'élevant librement sans rencontrer d'obstacle dans la colonne descendante d'eau à traiter introduite au premier niveau; ces bulles entraînnent, dans leur élévation, les matières solides en suspension dans l'eau à traiter tandis que la fraction liquide descend, à évacuer les matières solides rassemblées au voisinage de l'extremité supérieure de la chambre et à évacuer la fraction liquide clarifiée de l'extremité inférieure de la chambre. Il n'y a aucune indication que ce procédé soit utile pour le problème différent concernant l'élimination des impuretés minérales d'une suspension aqueuse ayant une haute teneur en solides d'argile kaolinitique.

US-A-3450257 décrit un procédé pour le traitement de l'argile kaolinitique destiné à eliminer les impuretés minérales à base de titane comprenant des phases consistant à [a] mélanger ladite argile sous la forme d'une suspension aqueuse ayant une haute teneur en solides d'argile avec un activateur des impuretés minérales a base de titane, comprenant lui-même un sel hydrosoluble choisi parmi les métaux alcalino-terreux et les métaux lourds et d'un collecteur des impuretés minérales; [b] conditionner la suspension aqueuse d'argile à une haute teneur en solides pendant un temps suffisant pour y disperser au moins 1.8 x 10⁴W (25 CV-vapeur-heures) d'énergie par tonne de solides; et [c] soumettre la pulpe aqueuse conditionnée à la flottation; il ne comporte aucun détail concernant le procédé de flottation, mais il conseille que la pulpe aqueuse conditionnée soit diluée à une teneur en solides de 15-20% en poids en avant de la flottation.

La présente invention fourni un tel procédé caractérisé en ce que ladite flottation comprend des phases consistant à: [d] introduire la pulpe aqueuse conditionnée à une teneur en solides d'au moins 25% en poids à une partie supérieure de la chambre afin que la pulpe s'écoule dans la chambre de haut en bas; [e] maintenir dans la chambre une masse de la pulpe aqueuse conditionnée dans un état relativement calme; [f] éliminer une fraction non flottée de ladite pulpe aqueuse de la partie inférieure de ladite masse; [g] recycler au moins une partie de ladite fraction non flottée dans la partie intérieure de ladite masse de pulpe aqueuse; [h] entraîner une multitude de bulles d'air dans ladite fraction non flottée recyclée avant qu'elle ne soit débitée dans ladite masse de pulpe aqueuse pour produire dans ladite masse de pulpe aqueuse les bulles d'une profusion et de la finesse des dimensions pour réduir suffisamment la résistance visqueuse de ladite pulpe pour que lesdites impuretés minérales à base de titane restent attachées aux bulles lorsqu'elles s'élèvent et provoquent la formation d'une mousse contenant lesdites impuretés minérales sur la surface du corps de pulpe aqueuse; et [i] évacuer ladite mousse de ladite masse de pulpe aqueuse.

La présente invention peut utiliser une cuve cylindrique verticale unique ou une série de cuves cylindriques verticales, d'une profondeur et d'un diamètre appropriés, avec des canalisations d'alimentation, de recyclage et de produit, un système d'aération entraîné par pompe, et une instrumentation pour surveiller divers paramètres physiques du système. Lorsqu'on travaille en continu, isolément, en parallèle ou en série, le produit hydrophile de la cuve (par exemple l'argile) est pris sur le courant de recyclage. Lorsqu'on travaille en discontinu, le contenu de la cuve est soumis à un moussage continu provoqué par le recyclage du contenu et l'entraînement d'air dans le contenu recyclé.

Les avantages du procédé décrit plus haut comprennent :
a) Fonctionnement à des concentrations plus élevées que celles qui étaient possibles antérieurement dans la technique antérieure, en réduisant ainsi les coûts d'investissement et d'exploitation relatifs à la déshydratation.
b) Facilité de la commande puisqu'on fait travailler la cellule entière comme une unité.
c) Souplesse d'emploi permettant de travailler en simple ou en multiple, en série ou en parallèle, selon le besoin.

Cette invention se rapporte au traitement des argiles et minerais fins (c'est-à-dire des matières composées de particules plus petites que 100 µm) pour en éliminer certains constituants de dimension égale (ou plus petite).

Plus spécialement, cette invention concerne le traitement des argiles du type kaolin pour en éliminer une partie importante (par exemple 80 % à 90 % et plus) de l'impureté décolorante constituée par le dioxyde de titane. Dans une forme de ce traitement, on peut disperser du kaolin brut en une suspension aqueuse en utilisant un quelconque de plusieurs électrolytes (silicates de sodium, pyrophosphate tétrasodique, etc.) ou une combinaison d'électrolytes. Ensuite on fait passer cette suspension à travers, soit des tamis à mailles de 0,043 mm, soit des centrifugeuses à solides à bol pour en éliminer les matières de dimension excessive. La suspension brute débarrassée du gros grain est ensuite additionnée de très faibles niveaux de certains réactifs particuliers qui jouent le rôle d'activateurs ou de collecteurs et elle est ensuite soumise à une agitation intense du type lavage. A la sortie de cette phase de conditionnement, on ajuste le pH de la suspension avec une base et on ajoute un dispersant additionnel. La suspension passe ensuite à la cellule de moussage qui forme l'objet de cette invention.

La suspension brute débarrassée du gros grain est ensuite additionnée de très faibles niveaux de certains réactifs particuliers. Lorsqu'ils sont intimement mélangés avec la suspension par une agitation intense du type lavage, ces réactifs détachent une proportion importante (par exemple 80 % à 90 % et plus) de l'impureté minérale à base de dioxyde de titane des particules discrètes de kaolin. Certains autres de ces réactifs se fixent aux contaminants à base de dioxyde de titane détachés pour constituer des véhicules pour le contaminant. Le véhicule facilite la séparation du dioxyde de titane de la suspension de kaolin sous l'effet d'une certaine différence électrochimique. Dans la technique antérieure, on utilise une certaine forme de flottation par moussage dans laquelle une agitation et de l'air induit produisent une abondance de petites bulles d'air auxquelles les contaminants portés par le véhicule s'attachent de façon à s'élever jusqu'à la surface de la masse fluide pour en être évacués.

Dans le traitement habituel, la sévère agitation est limitée dans la cuve de moussage, de manière que les courants d'agitation ne perturbent pas l'élévation des bulles chargées de contaminants ni ne frottent pas la base de l'interface de la mousse (en provoquant une réintroduction des contaminants dans la masse fluide). Bien que ce phénomène ne pose pas un grave problème dans les procédés de flottation antérieurs utilisant des mousses chimiquement "fortes", ils constituaient un grave problème dans le cas des mousses chimiquement "faibles".

La Fig. 1 est une vue en coupe schématique prise selon l'axe vertical d'une forme de réalisation d'une machine de flottation pour la présente invention;
la Fig. 2 est une vue en plan de la machine.

En se reportant à la Fig. 1, on y a représenté une cuve de flottation 1 ayant une sortie 2 à la base et un canal de coulée 3 à son extrémité supérieure. Le fond de la cuve 1 est mis à une forme conique, la sortie 2 étant positionnée au point extrême inférieur du fond de la cuve 1. Un tube 4 d'alimentation de la pulpe aqueuse pénètre dans la paroi latérale inférieure de la cuve 1 et s'étend à peu près jusqu'à l'axe vertical de la cuve 1 puis s'étend vers le haut le long de la ligne centrale verticale 5 de la cuve 1. Le tube d'alimentation 4 se termine dans la partie supérieure de la cuve 1 par une fontaine de buses 6. La fontaine de buses 6 comprend, dans sa forme la plus simple, un chapeau monté sur l'extrémité supérieure du tube 1 qui, par exemple, peut avoir un diamètre de 76,2 mm et, au-dessous du chapeau, une série de douze trous percés chacun à travers le tube 4, le long de sa périphérie ; chaque série étant espacée à une certaine distance au-dessous de l'extrémité du tube qui est coiffée par le chapeau. La dimension des trous doit être suffisamment grande pour laisser circuler un débit suffisamment grand de pulpe aqueuse à travers la cellule. A titre illustratif, des trous de 15,875 mm de diamètre se sont révélés adéquats.

Le canal de coulée 3 est de conception classique et il comprend essentiellement un caniveau annulaire 7 qui s'étend autour de l'extrémité supérieure de la cuve 1. Le fond du caniveau annulaire 7 est monté à joint étanche contre la surface externe de la paroi latérale de la cuve 1 et, comme on l'a représenté sur la Fig. 1, la paroi latérale du caniveau 7 se prolonge plus haut que l'extrémité supérieure de la cuve 1. Toutefois, en pratique, la lèvre supérieure de ce caniveau annulaire ou canal de coulée 7 n'a pas à s'étendre aussi haut que l'extrémité supérieure de la cuve 1 et, en fait, elle peut se trouver plus bas et elle a seulement à être placée suffisamment haut pour contenir et guider la mousse jusqu'à la sortie de mousse 8. Le fond du caniveau est incliné vers le bas à partir d'un point situé juste au-dessous du sommet de la cuve 1 et une sortie de mousse 8 est prévue au point le plus bas du fond du caniveau 7. La mousse formée dans la cuve 1 déborde audessus de l'extrémité supérieure de ladite cuve pour se déverser dans le caniveau 7 et elle s'écoule vers le bas, le long du fond dudit caniveau, jusqu'à la sortie de mousse 8. Une pulvérisation d'eau peut éventuellement être projetée dans le caniveau pour faciliter l'écoulement le long du caniveau et à travers la sortie 8.

Une pulpe aqueuse est déchargée à travers la sortie 2 et envoyée dans un conduit d'évacuation 9 et elle est refoulée par une pompe 10 vers un collecteur de distribution 11 et vers un tube de produit 12. De cette façon, une partie de la pulpe aqueuse déchargée est envoyée par le tube de produit 12 à un traitement ultérieur du produit ou à une cellule de flottation suivante. La partie restante est envoyée au collecteur de distribution 11 d'où elle est répartie dans des colonnes motantes 13 qui pénètrent dans la cuve 1 à travers son fond et s'étendent vers le haut jusqu'à un point situé au-dessus du point où le tube d'alimentation 4 pénètre. En haut de chaque colonne montante est prévue une buse 14 qui débouche dans le bas de la cuve 1. De l'air est envoyé par des conduites d'air 15 à chaque colonne montante et un dispositif approprié pour injecter l'air dans la pulpe aqueuse qui circule dans les colonnes montantes est prévu de manière que de l'air soit intimement mélangé à la charge de pulpe aqueuse avant qu'elle ne pénètre dans la cuve 1. Par exemple, on peut utiliser un éjecteur à jet d'eau analogue à un aspirateur de laboratoire utilisé pour engendrer un vide à faible volume.

Dans la description donnée ci-après de la forme de réalisation représentée aux Fig. 1 et 2, la cuve 1 est remplie jusqu'à son niveau de travail d'une suspension aqueuse convenablement conditionnée d'un minéral en particules fines tel que l'argile. En fonctionnement, la suspension aqueuse convenablement conditionnée, par exemple une pulpe aqueuse d'argile, pénètre en continu dans l'installation par le tube d'alimentation 4 et la fontaine de buses 6. En même temps, la pulpe d'argile aqueuse est déchargée à travers le conduit 9 et une grande proportion de cette pulpe est renvoyée par les colonnes montantes 13 et les buses 14. De l'air est intimement mélangé à la partie recyclée de la pulpe aqueuse d'argile qui passe par les colonnes montantes 13. Lorsqu'il pénètre dans la cuve 1, le mélange d'air et de pulpe aqueuse d'argile forme des bulles extrêmement fines, par exemple de l'ordre d'environ 200 microns. Il se forme des micelles d'air et d'impuretés minérales conditionnées contenues dans la pulpe aqueuse, par exemple de particules de dioxyde de titane conditionnées dans une pulpe aqueuse d'argile, qui migrent vers le haut jusqu'à la surface, en haut de la cuve 1. Lorsque ces micelles montent à la surface, elles se dilatent sous l'effet de la diminution de la pression. Les substances minérales de valeur contenues dans la suspension aqueuse s'écoulent de la surface des bulles ou des micelles et des interstices de la mousse issue des micelles dilatées. La mousse devient relativement stable au fur et à mesure qu'elle s'élève et elle est soutenue par les nouvelles micelles qui s'élèvent des colonnes montantes 13 et des bulles 14.

La charge de pulpe aqueuse arrivant par le tube 4 et par les buses 6 pénètre dans la région des parties supérieures de la cuve 1. Les particules minérales contenues dans la charge de pulpe aqueuse descendent à travers un courant ascendant de très fines bulles d'air. De cette façon, les particules d'impuretés à base de dioxyde de titane conditionnées disposent d'innombrables occasions de se combiner à des bulles d'air et, de cette façon, d'être entraînées vers le haut jusqu'à la couche de mousse située en haut de la cuve 1 pour en être finalement extraites. Grâce à ce mode d'introduction de la charge dans la cuve, un volume important de la charge de pulpe aqueuse peut être débité dans la cuve sans créer de courants ni d'agitations qui pourraient perturber la face inférieure de la couche de mousse, située en haut de la cuve, et qui pourraient éventuellement décrocher des particules d'impuretés portées par la mousse des couches inférieures de la mousse et les réentraîner dans la pulpe.

Dans le cas où l'on élimine des particules d'impuretés à base de dioxyde de titane conditionnées d'une pulpe d'argile telle qu'une pulpe de kaolin, la mousse est d'une nuance pâle à moyenne d'un brun rougeâtre et possède une résistance mécanique suffisante pour rester à une épaisseur d'environ 100 à 125 mm sans support, sans s'effondrer. Pour faciliter l'élévation et le drainage des nouvelles micelles, on peut pousser la mousse de la surface supérieure de la cuve dans le canal de coulée 3 au moyen d'un rateau en rotation lente, par exemple, qui tourne à 1 à 2 tr/mn.

Cette invention diffère notablement de la technique antérieure. Bien qu'elle effectue généralement une fonction de flottation par moussage analogue, elle le fait pour une mousse chimique beaucoup plus fragile. Les cellules traditionnelles pour la flottation multicellule utilisées pour purifier le kaolin, le talc, le carbonate de calcium et autres minéraux fins, utilisent un rotor à grande vitesse monté dans chaque cellule pour mélanger dans la suspension fluide contenue dans la cellule l'air aspiré, ou forcé par ventilateur, dans l'orifice d'aspiration du rotor. La turbulence créée par ces rotors pourrait ne pas être normalement préjudiciable dans des systèmes à mousse renforcée par l'utilisation de quantités relativement élevées de produits chimiques de conditionnement. Toutefois, cette turbulence est préjudiciable dans les systèmes à mousse faible qui utilisent des quantités relativement faibles de produits chimiques de conditionnement et retarde le nettoyage de la suspension aqueuse de pulpe. En outre, les micelles formées dans l'appareil de la présente invention sont plus nombreuses et beaucoup plus fines que les micelles engendrées par les cellules de flottation de la technique antérieure mentionnées plus haut.

Le dispositif de flottation sans dilution décrit plus haut et le procédé d'application de ce dispositif permettent d'extraire de particules d'impuretés minérales sélectivement traitées (pour être hydrophobes), très fines (granulométrie de 10 µm) de concentrations supérieures à la normale d'un minéral également fin dispersé dans l'eau. Un grave inconvénient de la technique antérieure dans la flottation de tels minéraux est la fréquente nécessité de diluer la concentration des minéraux dans l'eau à une valeur aussi faible que 5 % (en poids). La pulpe diluée résultante exige une grande dépense d'investissement en capital et d'exploitation pour être déshydratée à une concentration utilisable du produit. Dans cette invention, la pulpe minérale peut être maintenue à une concentration supérieure à 35 % de solides, ce qui représente une forte réduction de la teneur en eau par rapport aux 10 % à 13 % de solides utilisés dans la flottation typique des minéraux fins. Si on le désire, on peut faire travailler la cellule de cette invention à des concentrations inférieures à 35 % de solides et à des concentrations aussi élevées que 45 % de solides (dans la flottation du kaolin).

Le procédé de cette invention peut être mis en oeuvre dans la cuve spécialement conçue, décrite dans la présente demande. Cette cuve serait normalement un tube ou réservoir cylindrique vertical ayant au moins 3,6 mètres (12 pieds) de hauteur active. La section transversale pourrait être autre que circulaire. Le volume de la cuve est fonction du temps de séjour désiré et des débits nécessaires dans chaque application particulière. L'admission de la charge neuve dans la cuve s'effectue à travers une fontaine de buses située à une hauteur d'environ 0,6 mètre au-dessous du sommet de la cuve.

Les moyens d'extraction continue de la pulpe minérale de la cuve sont prévus à la base de la cuve. Une pompe débite un courant qui peut être divisé à l'aide de vannes convenablement agencées pour dévier une certaine partie de la pulpe minérale sortant vers d'autres points. Toutefois, la majeure partie du courant (environ 8 % du volume de la cuve par minute) est renvoyée à la cuve à travers des buses radiales placées à des entre-axes de 40° sur une circonférence dont le rayon est égal aux 2/3 de celui de la cuve. Ces buses débitent à un niveau d'environ 0,9 m au-dessus du fond de la cuve. Lorsque la pulpe minérale circule dans les colonnes montantes pour atteindre les buses, de l'air à une pression modérée (par exemple, environ 2,1 kg/cm² de pression relative) est injecté à un débit de 0,5-2,5 m³/s. Cet air est intimement mélangé (par action à travers la buse) avec la pulpe minérale de sorte que, lorsqu'il est libéré dans la cuve, l'air crée une abondance de très petites bulles (100 micromètres) auxquelles les particules minérales hydrophobes se fixent. Ces bulles chargées de minéraux hydrophobes s'élèvent jusqu'à la surface du liquide, où elles quittent la cuve par débordement en se déversant dans un canal de coulée circonférentiel. La matière extraite contenue dans le canal de coulée est très concentrée (comparativement à sa concentration précédente dans la pulpe minérale hydrophile) et elle peut être, soit retraitée pour la récupération des minéraux de valeur, soit jetée.

### EXEMPLE

On a traité à l'échelle de la production industrielle une suspension d'argile extraite dans la région Sandersville de Géorgie (E.U.A.) et ayant une proportion de 50 à 65 % de particules de moins de 2 µm, avec 1 à 3 ppt d'agent dispersant silicate de sodium. Le term " ppt " désigne une quantité de 0,453 kg de réactif, par exemple de silicate de sodium, par tonne de solides de l'argile). On a fait passer la matière résultante à travers un tamis à mailles de 0,061 mm pour éliminer le mica, le sable et les autres particules grossières. La suspension tamisée est ensuite combinée à 1 ppt d'Oxone (persulfate de potassium) et son pH est ajusté sur 6,5 à 7,0 à l'aide d'hydroxyde de sodium aqueux. On laisse la suspension résultante au repos pendant au moins 15 heures, par exemple pendant 15 à 24 heures, pour laisser l'Oxone agir sur la matière oxydable contenue dans la suspension. A la fin du traitement par l'Oxone, le pH de la suspension est d'environ 6,5 à 6,8.

On chauffe la suspension à environ 27 à 38 °C et on ajoute 0,25 à 1,0 ppt de chlorure de calcium sous la forme d'une solution aqueuse à 20 %. Le mélange en suspension résultant est refoulé par pompage dans le premier d'une série de cinq conditionneurs ayant la construction décrite et revendiquée dans EP-A-0104962.

On ajoute de l'acide oléique, en une quantité de 1,5 à 2,5 ppt, à la suspension contenue dans le premier conditionneur et on conduit le conditionnement avec un temps de séjour total de 50 à 120 mn dans la série de cinq conditionneurs. On règle le débit de manière que la suspension sorte du cinquième conditionneur dans les 50 à 120 mn après être passée dans le premier conditionneur.

Après avoir été extrait du cinquième conditionneur, la suspension est mélangée à 2,5 à 4 ppt de polyacrylate de sodium puis refoulée par pompage dans le premier des cinq réservoirs de flottation par moussage. A ce stade, le pH de la suspension est dans l'intervalle de 5,5 à 6,5 et sa température est d'environ 71 à 82 °C. Les cuves de flottation par moussage sont du type décrit ici. Le temps de séjour de la suspension lorsqu'elle traverse la série de cuves de moussage est de 3 à 5 heures, ce qui est le temps qui s'écoule entre l'instant où la suspension pénètre dans la première cuve de flottation et celui où la suspension d'argile formant le produit sort de la quatrième cuve de flottation. La mousse sortant de la première cuve est rejetée. Le produit récupéré à la base de la première cuve de flottation est envoyé comme charge dans la deuxième cuve et on ajoute une quantité suffisante d'hydroxyde de sodium pour élever le pH à l'intervalle de 7,2 à 9,0. Le pH contenu dans cet intervalle améliore la stabilité de la mousse puisque la mousse tend à être plus instable à des pH inférieurs, bien qu'il y ait dans la première cuve des quantités relativement grandes d'activateurs et de conditionneurs pour compenser l'instabilité de la mousse dûe à un pH acide. En outre, le pH alcalin qu'on trouve dans la deuxième cuve favorise l'élimination de l'acide oléique. Le produit sortant de la deuxième cuve passe successivement dans les troisième et quatrième cuves de flottation et le produit sortant de la quatrième cuve est envoyé au stockage du produit ou à un autre traitement qui améliore le produit d'argile purifiée d'où les impuretés minérales décolorantes à base de titane ont été éliminées. Les mousses évacuées par flottation de la deuxième, de la troisième et de la quatrième cuves sont combinées et envoyées à la cinquième cuve de flottation. Ces mousses ont été préalablement hydratées dans les canaux de coulée de la deuxième, de la troisième et de la quatrième cuves, de sorte qu'elles constituent des suspensions diluées. La mousse sortant de la cinquième cuve de flottation est jetée et le produit issu de la cinquième cuve de flottation est recyclé à la deuxième cuve de flottation par moussage.

## Revendications

1. Procédé pour le traitement de l'argile kaolinitique destiné à eliminer les impuretés minérales à base de titane comprenant des phases consistant à [a] mélanger ladite argile sous la forme d'une suspension aqueuse ayant une haute teneur en solides d'argile avec un activateur des impuretés minérales à base de titane, comprenant lui-même un sel hydrosoluble choisi parmi les métaux alcalino-terreux et les métaux lourds et d'un collecteur des impuretés minérales à base de titane; [b] conditionner la suspension aqueuse d'argile à une haute teneur en solides pendant un temps suffisant pour y disperser au moins 1.8 x 10⁴W (25 CV-vapeur-heures) d'énergie par tonne de solides; et [c] soumettre la pulpe aqueuse conditionnée à la flottation par moussage dans une chambre de flottation, caracterisé en ce que ladite flottation comprend des phases consistant à: [d] introduire la pulpe aqueuse conditionnée à une teneur en solides d'au moins 25% en poids à une partie supérieure de la chambre afin que la pulpe s'écoule dans la chambre de haut en bas; [e] maintenir dans la chambre une masse de la pulpe aqueuse conditionnée dans un état relativement calme; [f] éliminer une fraction non flottée de ladite pulpe aqueuse de la partie inférieure de ladite masse; [g] recycler au moins une partie de ladite fraction non flottée dans la partie intérieure de ladite masse de pulpe aqueuse; [h] entraîner une multitude de bulles d'air dans ladite fraction non flottée recyclée avant qu'elle ne soit débitée dans ladite masse de pulpe aqueuse pour produire dans ladite masse de pulpe aqueuse les bulles d'une profusion et de la finesse des dimensions pour réduir suffisamment la résistance visqueuse de ladite pulpe pour que lesdites impuretés minérales à base de titane restent attachées aux bulles lorsqu'elles s'élèvent et provoquent la formation d'une mousse contenant lesdites impuretés minérales sur la surface du corps de pulpe aqueuse; et [i] évacuer ladite mousse de ladite masse de pulpe aqueuse.

2. Procédé selon la revendication 1, caractérisé en ce que ladite pulpe aqueuse est acheminée dans une chambre de flottation à travers un conduit qui pénètre dans la partie intérieure de ladite chambre et s'étend jusqu'à l'axe général vertical de ladite chambre et, ensuite, s'étend verticalement jusqu'à une extrémité de sortie située dans la partie superiéure de ladite chambre, en ce qu'on prévoit des moyens de recyclage comprenant und pluralité de tubes qui s'étendent à peu prés verticalement à travers le fond de ladite chambre jusqu'à un point situé plus haut que la partie du conduit qui s'étend jusqu'à l'axe, et une buse de distribution prévue à l'extrémité supérieure de chaque tube et à travers laquelle la fraction non flottée recyclée contenant des bulles d'air est introduite dans la chambre, de sorte que les bulles d'air et les impuretés minérales hydrophobes transportées par ces bulles s'élèvent pratiquement dans obstacle dans ladite chambre.

3. Procédé selon la revendication 2, caractérisé en ce qu ladite fraction non flottée de ladite pulpe aqueuse est évacuée de ladite chambre en un point situé plus bas que lesdites buses de distribution.

## Claims

1. Method for the treatment of kaolinic clay intended to eliminate the titanium-based mineral impurities comprising stages consisting of (a) mixing the said clay in the form of an aqueous suspension with a high clay solids content with an agent for activating the titanium-based mineral impurities, itself comprising a hydrosoluble salt chosen from amongst the alkaline-earth metals and heavy metals and a collector of titanium-based mineral impurities; (b) conditioning the aqueous suspension of clay with a high solid content for a sufficient time to disperse in it at least 1.8 x 10⁴ W (25 cont.hp-hours) of energy per tonne of solids; and (c) subjecting the conditioned aqueous pulp to froth flotation in a flotation chamber, characterised in that the said flotation comprises stages consisting of: (d) introducing the conditioned aqueous pulp with a solid content of at least 25% by weight into a top part of the chamber so that the pulp flows in the chamber from top to bottom; (e) maintaining in the chamber a mass of the conditioned aqueous pulp in a relatively quiescent state; (f) eliminating an unfloated fraction of the said aqueous pulp from the bottom part of the said mass; (g) recycling at least a part of the said unfloated fraction in the interior part of the said mass of aqueous pulp; (h) entraining a multitude of air bubbles in the said recycled unfloated fraction before it is delivered into the said aqueous pulp mass to produce in the said aqueous pulp mass bubbles in sufficient quantity and sufficient fineness of size to reduce sufficiently the viscous drag of the said pulp so that the said titanium-based mineral impurities remain attached to the bubbles when they rise and bring about the formation of a froth containing the said mineral impurities on the surface of the aqueous pulp body; and (i) draining the said froth from the said aqueous pulp mass.

2. Method according to claim 1, characterised in that the said aqueous pulp is routed to a flotation chamber through a pipe which enters the interior part of the said chamber and extends as far as the overall vertical axis of the said chamber and then extends vertically as far as an outlet end situated in the top part of the said chamber, and in that recycling means are provided comprising a plurality of pipes which extend more or less vertically through the bottom of the said chamber as far as a point situated higher than the part of the pipe which extends as far as the axis, and a distribution nozzle provided at the top end of each pipe through which the unfloated recycled fraction containing air bubbles is introduced into the chamber, so that the air bubbles and the hydrophobic mineral impurities transported by these bubbles rise practically without any obstacle in the said chamber.

3. Method according to claim 2, characterised in that the said unfloated fraction of the said aqueous pulp is discharged from the said chamber at a point situated lower than the said distribution nozzles.

## Patentansprüche

1. Verfahren zur Behandlung von Kaolinerde zur Eliminierung von mineralischen Verunreinigungen auf Basis von Titan, welches als Schritte umfaßt [a] das Mischen der Erde in Form einer wäßrigen Suspension mit einem hohen Gehalt an Erdfeststoffen mit einem Aktivator für die mineralischen Verunreinigungen auf Titanbasis, der selbst ein aus Erdalkalimetallen und Schwermetallen ausgewähltes wasserlösliches Salz und einen Kollektor für mineralische Verunreinigungen auf Titanbasis enthält; [b] das Konditionieren der wäßrigen Erdsuspension mit hohem Feststoffgehalt für eine Zeit, die ausreicht, wenigstens 1,8 x 10⁴W (25 PS-Stunden) Energie pro Tonne Feststoff darin einzubringen; und [c] das Unterwerfen der konditionierten wäßrigen Aufschlämmung der Schaumflotation in einer Flotationskammer, dadurch gekennzeichnet, daß die Flotation als Schritte umfaßt [d] das Einführen der konditionierten wäßrigen Aufschlämmung mit einem Feststoffgehalt von wenigstens 25 Gew.-% in einen oberen Teil der Kammer, damit die Aufschlämmung in der Kammer von oben nach unten fließt; [e] das Halten der konditionierten wäßrigen Aufschlämmung in der Kammer als Masse in relativ ruhigem Zustand; [f] das Abziehen einer nicht flotierten Fraktion der wäßrigen Aufschlämmung vom unteren Teil dieser Masse; [g] das Rückführen wenigstens eines Teils dieser nicht flotierten Fraktion in den inneren Teil dieser Masse aus wäßriger Aufschlämmung; [h] das Eintragen einer Vielzahl von Luftblasen in die rückgeführte und nicht flotierte Fraktion vor der Abgabe in die Masse der wäßrigen Aufschlämmung, um in der wäßrigen Aufschlämmung Blasen in einer Fülle und von einer dimensionellen Feinheit zu erzeugen, daß der Viskositätswiderstand dieser Aufschlämmung ausreichend vermindert wird und die mineralischen Verunreinigungen auf Titanbasis an diesen Blasen haften bleiben, während sie aufsteigen und die Bildung eines die mineralischen Verunreinigungen enthaltenden Schaums an der Oberfläche des Körpers der wäßrigen Aufschlämmung bewirken; und [i] das Entfernen des Schaums von dieser Masse aus wäßriger Aufschlämmung.

2. Verfahren nach Anspruch 1, dadurch gekennzeichnet, daß die wäßrige Aufschlämmung durch eine Leitung in die Flotationskammer geführt wird, die in den inneren Teil dieser Kammer eindringt und bis zur vertikalen Hauptachse der Kammer verläuft und sich danach vertikal bis zu einem endständigen Ausgang erstreckt, der im oberen Teil dieser Kammer angeordnet ist, und daß Rückführungseinrichtungen vorgesehen sind, die eine Vielzahl von Rohren umfassen, die sich beinahe vertikal durch den Boden der Kammer bis zu einem Punkt erstrecken, der oberhalb des Teils der Leitung liegt, der sich bis zur Achse erstreckt, sowie eine am oberen Ende eines jeden Rohrs vorgesehene Verteilungsdüse, durch die die zurückgeführte und nicht flotierte Fraktion, die die Luftblasen enthält, in die Kammer eingeführt wird, so daß die Luftblasen und die von diesen Blasen transportierten hydrophoben mineralischen Verunreinigungen praktisch ohne Hindernis in der Kammer aufsteigen.

3. Verfahren nach Anspruch 2, dadurch gekennzeichnet, daß die nicht flotierte Fraktion der wäßrigen Aufschlämmung an einem Punkt aus der Kammer entfernt wird, der unterhalb der Verteilungsdüsen liegt.
